# FASCICULE DE BREVET EUROPEEN

(11) **EP 0 271 739 B1**
(45) Date de publication et mention de la délivrance du brevet: **03.10.1990**
(21) Numéro de dépôt: 87117143.5
(22) Date de dépôt: 20.11.1987
(51) Int. Cl.: F28F 11/02, F16L 55/16, B21D 39/04

(54) **Procédé de réparation ou de protection d'une extrémité de tube métallique d'échangeur de chaleur, et manchon pour sa mise en oeuvre**
Verfahren zum Reparieren und Schützen eines Endes eines metallischen Wärmeaustauschrohres und Buchse zur Durchführung
Process for the repair or protection of one extremity of a metallic heat exchanger tube, and sleeve for carrying it out

(30) Priorité: 21.11.1986 FR 8616231
(43) Date de publication de la demande: 22.06.1988
(73) Titulaire: STEIN INDUSTRIE Société Anonyme dite:, F-78140 Vélizy Villacoublay (FR); ELECTRICITE DE FRANCE Service National, 75008 Paris (FR)
(72) Inventeur: Vigneron, Gilbert, F-92100 Boulogne sur Seine (FR); Bezier, Jean, F-59170 Croix (FR); Nguyen Thanh, Thong, F-78720 Cernay la Ville (FR); Vidal, Pierre, F-77690 Montigny sur Loing (FR); Zacharie, Guy, F-77330 Fontainebleau (FR); Guillemin, Lucien, F-77167 Bagneaux sur Loing (FR)
(74) Mandataire: Weinmiller, Jürgen

(56) Documents cités:
- EP-A- 0 047 407
- EP-A- 0 112 612
- EP-A- 0 121 137
- EP-A- 0 181 250
- US-A- 3 792 603

## Description

La présente invention concerne un procédé de réparation ou de protection d'une zone endommagée ou sujette à corrosion d'une extrémité de tube métallique d'échangeur au voisinage de la face interne de sa plaque tubulaire, dans lequel on introduit à l'intérieur du tube un manchon métallique de diamètre externe inférieur au diamètre interne du tube, sur une longueur suffisante à partir de la face externe de la plaque tubulaire pour pénétrer dans le tube au-delà de la zone endommagée ou sujette à corrosion, on effectue un dudgeonnage localisé de l'extrémité du manchon située du côté de la face externe de la plaque tubulaire sur le tube, on soude localement cette extrémité du manchon sur l'extrémité correspondante du tube, on accoste dans le tube l'extrémité du manchon au-delà de la zone endommagée ou sujette à corrosion et soude localement cette extrémité du manchon sur l'intérieur du tube avec pénétration partielle dans celui-ci. Elle s'étend en outre à un ma- chon utilisable dans ce procédé.

Dans les échangeurs de chaleur du type à faisceau de tubes fixés sur des plaques tubulaires épaisses, l'un des fluides, par exemple le fluide chauffant, circule à l'intérieur des tubes, et l'autre, par exemple le fluide chauffé, à l'extérieur des tubes.

Lorsqu'à la suite d'une corrosion un défaut traverse la paroi d'un ou de plusieurs tubes, provoquant la fuite d'un débit, même relativement faible, de l'un des fluides dans l'autre, il s'ensuit divers inconvénients:
- perte d'efficacité de l'échangeur. donc du rendement de l'installation,
- risque d'aggravation du défaut, de rupture totale du tube et d'endommagement des tubes voisins par effet de fouet,
- dans le cas d'un échangeur de centrale nucléaire, notamment des générateurs de vapeur des chaudières de centrales nucléaires à eau sous pression, fuite possible de fluide radioactif vers le fluide non radioactif, et de contamination du circuit de ce dernier.

Lorsqu'une fuite intervient dans la paroi d'un tube, on a déjà proposé d'éliminer celui-ci par bouchage à l'aide de bouchons mis en place aux deux extrémités du tube dans la ou les plaques tubulaires. Ceci ne peut toutefois se faire que pour un nombre limité de tubes, pour ne pas réduire de façon importante le débit de fluide traité par l'échangeur.

On a aussi proposé d'arrêter la fuite à l'aide d'un manchon interne mis en place, soit par dudgeonnage mécanique, soit par dudgeonnage hydraulique, soit par expansion à l'aide d'une bague en élastomère, soit par explosion, soit par brasage.

De tels procédés ne donnent pas complètement satisfaction, car la fixation du manchon dans le tube par les procédés de dudgeonnage mécanique ou hydraulique, ou par expansion par une bague en élastomère, ou par explosion, induit dans le tube des contraintes, source de danger de corrosion, qui ne peuvent être éliminées sous peine de dédudgeonna- ge.

Le document EP A 0 181 250 décrit un procédé de réparation d'une zone endommagée ou sujette à corrosion d'une extrémité de tube métallique de générateur de vapeur au voisinage de la face interne de sa plaque tubulaire, dans lequel on introduit à l'intérieur du tube une chemise métallique de diamètre externe légèrement inférieur au diamètre interne du tube sur une longueur suffisante pour pénétrer dans le tube au-delà de la zone endommagée. On effectue un dudgeonnage de la partie de la chemise proche de la face externe de la plaque tubulaire dans le tube, puis soude entre eux les bords correspondants du manchon et du tube. On expanse diamétralement l'extrémité du manchon au-delà de la zone endommagée par dudgeonnage et on brase la partie expansée du manchon avec le tube. Un tel procédé crée des contraintes thermiques à l'endroit de la soudure entre les bords du manchon et du tube, et ne permet pas de protéger la zone de la soudure entre tube et manchon à l'intérieur de la plaque tubulaire contre les infiltrations du fluide circulant autour des tubes, et entraîne donc des dangers de corrosion de 3 cette soudure. Par ailleurs, le brasage entre tube et manchon au-delà de la zone endommagée du tube, soumis en service à des températures élevées et parfois à des variations de température importantes, perd à la longue de son étanchéité.

On a proposé dans le document EP-A 0 121 137 un procédé analogue, dans lequel, après avoir accosté le manchon contre le tube au-delà de la zone endommagée du tube, on soumettait le manchon à une translation vers le haut ou le bas pour assurer un meilleur contact entre eux, puis effectuait une soudure dans la zone expansée entre le manchon et le tube. Ce procédé présentait le même défaut que le précédent en ce qui concerne l'apparition de contraintes thermiques entre tube et manchon au niveau de la soudure entre leurs bords et ne permettait pas de déterminer avec précision la translation du manchon nécessaire pour obtenir une bonne étanchéité de la zone du manchon expansée au-delà de la zone endommagée du tube.

La présente invention a pour but de procurer un procédé de réparation ou de protection d'une zone endommagée ou sujette à corrosion d'une extrémité de tube, qui évite tout danger de corrosion ultérieure du tube, notamment par création de contraintes résiduelles excessives dans celui-ci, tout en constituant une protection mécaniquement robuste et d'une étanchéité absolue.

Le procédé selon l'invention est caractérisé en ce que l'on effectue le soudage localisé à l'intérieur de la zone dudgeonnée en retrait du bord du manchon, avec pénétration partielle de la soudure dans le tube, et en ce que l'on effectue ensuite un dudgeonnage de la zone d'extrémité du manchon contre le tube dans une zone située à l'intérieur de la plaque tubulaire au-dessus de la soudure localisée.

Il répond de préférence à au moins l'une des caractéristiques suivantes:
- Préalablement à l'introduction du manchon dans le tube, on perce dans le tube un ou plusieurs trous de faible diamètre, traversant sa paroi complètement ou incomplètement, légèrement au-delà de la face interne de la plaque tubulaire.
- On effectue un dudgeonnage localisé de l'extrémité du manchon du côté de la face externe de la plaque tubulaire sous gaz inerte ou avec soufflage de gaz inerte.
- Préalablement à l'introduction du manchon dans le tube, on munit l'extrémité de celui-ci destinée à être dudgeonnée dans le tube du côté de la face externe de la plaque tubulaire d'un revêtement métallique de faible épaisseur, bon conducteur de la chaleur et peu oxydable.
- Préalablement à l'introduction du manchon dans le tube, on munit l'extrémité de celui-ci destinée à être dudgeonnée dans le tube du côté de la face externe de la plaque tubulaire d'une série de rainures longitudinales, et avant d'effectuer le soudage on chasse l'air présent dans l'interstice entre le tube et le manchon par soufflage de gaz inerte dans ces rainures ou par mise sous vide de celles-ci.
- On munit aussi l'autre extrémité du manchon d'une série de rainures longitudinales, et avant d'effectuer le soudage près de cette autre extrémité on chasse l'air présent dans l'interstice entre le tube et le manchon par soufflage de gaz inerte dans les rainures ou par mise sous vide.
- Après avoir effectué la soudure du manchon sur la zone d'extrémité du tube du côté de la face externe de la plaque tubulaire, on effectue plusieurs passes de dudgeonnage du manchon dans le tube au-delà de cette soudure.
- On effectue les soudages du manchon sur le tube au-delà de la zone endommagée ou sujette à corrosion en retrait de l'extrémité du manchon.
- On effectue l'accostage de l'extrémité du manchon dans le tube au-delà de la zone endommagée ou sujette à corrosion par déformation contrôlée du diamètre.
- On effectue le soudage du manchon sur le tube au-delà de la zone endommagée ou sujette à corrosion sur le bord lui-même du manchon.
- On soumet la soudure de l'extrémité dudgeonnée du manchon sur l'intérieur du tube au-delà de la zone endommagée ou sujette à corrosion à un traitement de détensionnement à l'aide d'un inducteur interne.
- On soumet la zone du manchon au-delà de celle dudgeonnée dans le tube à l'intérieur de la plaque tubulaire à un traitement de détensionnement par un dudgeonnage léger.

L'invention s'étend en outre à un manchon pour la mise en oeuvre du procédé de l'invention, de diamètre externe légèrement inférieur au diamètre interne du tube, et de longueur supérieure à celle de la zone endommagée ou sujette à corrosion, caractérisé en ce qu'il comporte soit au voisinage de l'une de ses extrémités un revêtement métallique externe de faible épaisseur bon conducteur de la chaleur et peu oxydable, soit à partie d'au moins l'une de ses extrémités une zone munie de fines rainures externes longitudinales, soit les deux.

Il est décrit ci-après, à titre d'exemples et en référence aux figures du dessin annexé, les extrémités voisines de la plaque tubulaire de tubes d'échangeur de chaleur entre eau primaire radioactive réchauffée par passage dans le coeur d'un réacteur nucléaire, et eau secondaire à réchauffer par échange indirect de chaleur avec l'eau primaire, réparés par le procédé de l'invention.
La figure 1 représente en élévation avec coupe diamétrale partielle l'extrémité d'un tube au voisinage de la plaque tubulaire, munie d'un manchon interne de réparation dudgeonné et soudé sur le tube.
La figure 2 représente en élévation avec coupe diamétrale partielle une variante de réparation dans laquelle le manchon est soudé sur le tube le long de son bord supérieur.
La figure 3 représente une variante de manchon de réparation, munie près de son bord inférieur d'un mince dépôt d'un métal peu oxydable et bon conducteur de la chaleur.
La figure 4 représente une variante de manchon de réparation, munie près de son bord inférieur de rainures permettant de chasser l'air lors de son soudage au tube.

Dans la figure 1, le tube 1 est fixé à la plaque tubulaire 2, de la manière habituelle, par dudgeonnage, et son extrémité inférieure est soudée à la face externe de cette plaque, comme représenté par le cordon de soudure 3.

La zone de fin de dudgeonnage du tube, au voisinage de la face interne de la plaque tubulaire, a été soumise à une corrosion sous contrainte qui l'a endommagée, comme représenté en 4.

La réparation est effectuée à l'aide d'un manchon interne 5, de diamètre externe un peu inférieur au diamètre interne du tube, qui recouvre la zone du tube partiellement corrodée.

Ce manchon 5 est lié de façon étanche au tube dans les deux zones 6, à l'intérieur de la plaque tubulaire, et 7, au-delà de celle-ci et de la zone corrodée.

Pour réaliser la liaison inférieure dans la zone 6 à l'intérieur de la plaque tubulaire, le manchon est d'abord dudgeonné dans le tube de façon localisée dans cette zone. Ce dudgeonnage peut avoir lieu sous gaz inerte ou avec soufflage de gaz inerte.

Puis l'on effectue le soudage en retrait du bord du manchon par le procédé automatique à l'arc sous gaz inerte à l'aide d'un dispositif pour soudage interne de tubes (cette position autorisant une plus grand souplesse dans le réglage en altitude de la torche de soudage). Le dudgeonnage préliminaire permet de concentrer la chaleur dans la zone à souder, ce qui facilite la pénétration de la soudure, les retraits du métal après soudage et l'évacuation du gaz emprisonné entre le tube et le manchon. Le cordon de soudure doit présenter une bonne pénétration dans l'épaisseur du tube (de 20% à 75% de celle-ci), mais sans la traverser.

Pour faciliter l'opération de soudage, le manchon peut être muni dans la région prévue pour le cordon de soudure et de part et d'autre de celle-ci d'un mince dépôt d'un métal peu oxydable et bon conducteur de la chaleur, tel que le.chrome, obtenu par exmple par métallisation (dépôt 14 de la fig.3). On peut aussi, afin de faciliter encore plus l'évacuation de l'air retenu dans l'interstice entre le tube et le manchon, munir l'extrémité inférieure du manchon jusqu'au-delà du niveau du cordon de soudure de fines rainures longitudinales, par exemple quatre rainures à 90_{°} (rainures 15 et de la fig.4). L'évacuation de l'air peut s'effectuer soit par soufflage de gaz inerte, soit par mise sous vide, si l'assemblage le permet.

Après réalisation de la soudure inférieure, on soumet la zone 6 au-dessus de celle-ci à plusieurs passes de dudgeonnage, en assurant ainsi une barrière d'étanchéité, soustrayant la zone affectée par la soudure à l'action corrosive de l'eau circulant autour des tubes. Un traitement thermique de suppression des tensions dans ce cordon de soudure, susceptible d'avoir un effet défavorable en raison de la présence de la plaque tubulaire, n'est plus nécessaire.

On réalise ensuite la soudure supérieure après accostage du manchon dans le tube par déformation contrôlée du diamètre, en pilotant l'expansion du manchon par le nombre de tours de broche d'un dudgeon. On assure ainsi une bonne répétitivité de l'obtention d'un bon contact entre tube et manchon, condition nécessaire pour assurer une bonne soudure de liaison en limitant les contraintes induites dans le tube. Cette soudure supérieure peut être effectuée également en retrait du bord du manchon, par exemple à 20 ou 30 mm de ce bord (cordon de soudure 9 de la figure 1). On peut aussi assurer la soudure par fusion complète du bord du manchon (cordon de soudure 9A de la fig.2). La forme de cette liaison permet le contrôle de la zone 13 affectée thermiquement par le soudage et située au-dessus de la soudure.

Ce type de cordon de soudure est obtenu par réglage de la position et de l'inclinaison de l'électrode de soudage, soit par une préparation appropriée de l'extrémité du manchon par usinage.

Quelle que soit la position de la soudure supérieure du manchon, on peut assurer la suppression des tensions dans celle-ci à l'aide d'un traitement thermique local par inducteur interne.

Afin d'éviter une montée en pression éventuelle dans l'espace 11 compris entre le tube et le manchon par accumulation à travers une fuite de résidus divers, de gaz ou d'eau, il est possible de percer un ou plusieurs trous tels que 12 dans le tube, préalablement à la mise en place du manchon. Ces trous peuvent traverser de part en part la paroi du tube, comme représenté. On peut aussi laisser une faible épaisseur résiduelle de métal du tube, celle-ci servant alors de membrane de sécurité en cas d'une montée en pression dans l'espace 11. Ce ou ces trous peuvent également contribuer à faciliter la réalisation de la liaison supérieure entre le tube et le manchon, notamment lors de l'opération de soudage, où le gaz emprisonné pourrait gêner la fermeture du bain de soudure.

On peut substituer éventuellement aux opérations de soudage par le procédé à l'arc sous gaz inerte avec électrode de tungstène des soudages par faisceau laser ou par faisceau électronique.

On peut contrôler la qualité des soudures par des moyens non destructifs tels que l'examen endoscopique, le ressuage, les courants de Foucault et les ultra-sons.

## Revendications

1. Procédé de réparation ou de protection d'une zone endommagée ou sujette à corrosion (4) d'une extrémité de tube métallique d'échangeur (1) au voisinage de la face interne de sa plaque tubulaire (2), dans lequel on introduit à l'intérieur du tube un manchon métallique (5) de diamètre externe légèrement inférieur au diamètre interne du tube, sur une longueur suffisante à partir de la face externe de la plaque tubulaire pour pénétrer dans le tube au-delà de la zone endommagée ou sujette à corrosion, on effectue un dudgeonnage localisé (6) de l'extrémité du manchon située du côté de la face externe de la plaque tubulaire sur le tube, on soude localement (8) cette extrémité du manchon sur l'extrémité correspondante du tube, on accoste dans le tube l'extrémité du manchon (7) au-delà de la zone endommagée ou sujette à corrosion et soude localement (9) cette extrémité du manchon sur l'intérieur du tube avec pénétration partielle dans celui-ci, caractérisé en ce que l'on effectue le soudage localisé (8) à l'intérieur de la zone dudgeonnée (6) en retrait du bord du manchon, avec pénétration partielle de la soudure dans le tube, et en ce que l'on effectue ensuite un dudgeonnage de la zone d'extrémité du manchon contre le tube dans une zone située à l'intérieur de la plaque tubulaire au-dessus de la soudure localisée (8).

2. Procédé selon la revendication 1, caractérisé en ce que, préalablement à l'introduction du manchon dans le tube, on perce dans le tube un ou plusieurs trous de faible diamètre (12), traversant sa paroi complètement ou incomplètement, légèrement au-delà de la face interne de la plaque tubulaire.

3. Procédé selon les revendications 1 ou 2, caractérisé en ce que, l'on effectue un dudgeonnage localisé de l'extrémité du manchon du côté de la face externe de la plaque tubulaire sous gaz inerte ou avec soufflage de gaz inerte.

4. Procédé selon l'une des revendications 1 à 3, caractérisé en ce que, préalablement à l'introduction du manchon dans le tube, on munit l'extrémité de celui-ci destinée à être dudgeonnée dans le tube du côté de la face externe de la plaque tubulaire d'un revêtement métallique de faible épaisseur, bon conducteur de la chaleur et peu oxydable (14, figure 3).

5. Procédé selon l'une des revendications 1 à 3, caractérisé en ce que, préalablement à l'introduction du manchon dans le tube, on munit l'extrémité de celui-ci destinée à être dudgeonnée dans le tube du côté de la face externe de la plaque tubulaire d'une série de rainures longitudinales (15, figure 4) et en ce qu'avant d'effectuer le soudage on chasse l'air présent dans l'interstice entre le tube et le manchon par soufflage de gaz inerte dans ces rainures ou par mise sous vide de celles-ci.

6. Procédé selon la revendication 5, caractérisé en ce que l'on munit aussi l'autre extrémité du manchon d'une série de rainures longitudinales, et en ce qu'avant d'effectuer le soudage près de cette autre extrémité on chasse l'air présent dans l'interstice entre le tube et le manchon par soufflage de gaz inerte dans les rainures ou par mise sous vide.

7. Procédé selon l'une des revendications 1 à 6, caractérisé en ce qu'après avoir effectué la soudure du manchon sur la zone d'extrémité du tube du côté de la face externe de la plaque tubulaire, on effectue plusieurs passes de dudgeonnage du manchon dans le tube au-delà de cette soudure.

8. Procédé selon l'une des revendications 1 à 7, caractérisé en ce que l'on effectue le soudage du manchon sur le tube au-delà de la zone endommagée ou sujette à corrosion, en retrait de l'extrémité du manchon.

9. Procédé selon l'une des revendications 1 à 8, caractérisé en ce que l'on effectue l'accostage de l'extrémité du manchon dans le tube au-delà de la zone endommagée ou sujette à corrosion par déformation contrôlée du diamètre.

10. Procédé selon l'une des revendications 1 à 9, caractérisé en ce que l'on effectue le soudage du manchon sur le tube au-delà de la zone endommagée ou sujette à corrosion sur le bord lui-même du manchon (9A, figure 2).

11. Procédé selon l'une des revendications 1 à 10, caractérisé en ce que l'on soumet la soudure de l'extrémité dudgeonnée du manchon sur l'intérieur du tube au-delà de la zone endommagée ou sujette à corrosion à un traitement de détensionnement à l'aide d'un inducteur interne.

12. Procédé selon l'une des revendications 1 à 11, caractérisé en ce que l'on soumet la zone (10) du manchon au-delà de celle dudgeonnée dans le tube à l'intérieur de la plaque tubulaire à un traitement de détensionnement par un dudgeonnage léger.

13. Manchon pour réparation ou protection d'une zone endommagée ou sujette à corrosion d'une extrémité de tube métallique d'échangeur de chaleur selon le procédé de la revendication 1, de diamètre externe légèrement inférieur au diamètre interne du tube, et de longueur supérieure à celle de la zone endommagée ou sujette à corrosion, caractérisé en ce qu'il comporte au voisinage de l'une de ses extrémités un revêtement métallique externe de faible épaisseur, bon conducteur de la chaleur et peu oxydable (14, figure 3).

14. Manchon pour réparation ou protection d'une zone endommagée ou sujette à corrosion d'une extrémité de tube métallique d'échangeur de chaleur selon le procédé de la revendication 1, de diamètre externe légèrement inférieur au diamètre interne du tube, et de longueur supérieure à celle de la zone endommagée ou sujette à corrosion, caractérisé en ce qu'il comporte à partir d'au moins l'une de ses extrémités une zone munie de fines rainures externes longitudinales (15, figure 4).

## Patentansprüche

1. Verfahren zum Reparieren oder Schützen eines beschädigten oder der Korrosion unterliegenden Bereichs (4) eines Endes eines Metallrohrs (1) eines Wärmetauschers in der Nähe der Innenseite seiner Rohrplatte (2), bei dem man ins Innere des Rohrs eine Metallmuffe (5), deren Außendurchmesser geringfügig kleiner als der Innendurchmesser des Rohrs ist, über eine ausreichende Länge ausgehend von der Außenseite der Rohrplatte her einführt, die in das Rohr bis über den beschädigten oder der Korrosion unterliegenden Bereich hinaus eindringt, dann ein örtlich begrenztes Walzen (6) des Endes der Muffe auf der Seite der Außenseite der Rohrplatte auf dem Rohr durchführt, dann lokal (8) dieses Ende der Muffe auf das entsprechende Ende des Rohrs aufschweißt, dann das Ende der Muffe (7) in dem Rohr jenseits des beschädigten oder der Korrosion unterliegenden Bereichs ankoppelt und lokal (9) dieses Ende der Muffe auf das Innere des Rohrs mit teilweisem Eindringen in dieses Rohr aufschweißt, dadurch gekennzeichnet, daß man das lokale Schweißen (8) innerhalb des gewalzten Bereichs (6) vom Rand der Muffe entfernt mit teilweisem Eindringen der Schweißnaht in das Rohr durchführt und daß man dann ein Walzen des Endbereichs der Muffe gegen das Rohr in einem Bereich durchführt, der sich im Inneren der Rohrplatte oberhalb der lokalen Schweißnaht (8) befindet.

2. Verfahren nach Anspruch 1, dadurch gekennzeichnet, daß man vor dem Einführen der Muffe in das Rohr knapp oberhalb der Innenseite der Rohrplatte ein Loch oder mehrere Löcher (12) geringen Durchmessers in das Rohr bohrt, die seine Wand ganz oder teilweise durchdringen.

3. Verfahren nach Anspruch 1 oder 2, dadurch gekennzeichnet, daß man ein örtlich begrenztes Walzen des Endes der Muffe auf der Außenseite der Rohrplatte unter Inertgas oder mit Einblasen von Inertgas durchführt.

4. Verfahren nach einem der Ansprüche 1 bis 3, dadurch gekennzeichnet, daß man vor dem Einführen der Muffe in das Rohr das Ende der Muffe, das in dem Rohr auf der Außenseite der Rohrplatte gewalzt werden soll, mit einer dünnen, gut wärmeleitenden und wenig oxidierenden Metallschicht (14, Figur 3) versieht.

5. Verfahren nach einem der Ansprüche 1 bis 3, dadurch gekennzeichnet, daß man vor dem Einführen der Muffe in das Rohr das Ende der Muffe, das im Rohr auf der Außenseits der Rohrplatte gewalzt werden soll, mit einer Reihe von Längsnuten (15, Figur 4) versieht und daß man vor der Durchführung der Schweißung die im Zwischenraum zwischen dem Rohr und der Muffe vorhandene Luft durch Einblasen von Inertgas in diese Nuten oder durch Unter-Vakuumsetzen dieser Nuten entfernt.

6. Verfahren nach Anspruch 5, dadurch gekennzeichnet, daß man auch das andere Ende der Muffe mit einer Reihe von Längsnuten versieht und daß man vor dem Schweißen nahe diesem anderen Ende die in dem Zwischenraum zwischen dem Rohr und der Muffe vorhandene Luft durch Einblasen von Inertgas in die Nuten oder durch Unter-VakuumSetzen entfernt.

7. Verfahren nach einem der Ansprüche 1 bis 6, dadurch gekennzeichnet, daß man nach dem Schweißen der Muffe auf dem Endbereich des Rohrs an der Außenseite der Rohrplatte die Muffe im Rohr jenseits dieser Schweißnaht mehrmals walzt.

8. Verfahren nach einem der Ansprüche 1 bis 7, dadurch gekennzeichnet, daß man die Muffe auf das Rohr jenseits des beschädigten oder der Korrosion unterliegenden Bereichs in einem Abstand vom Ende der Muffe aufschweißt.

9. Verfahren nach einem der Ansprüche 1 bis 8, dadurch gekennzeichnet, daß das Ankoppeln des Endes der Muffe im Rohr jenseits des beschädigten oder der Korrosion unterliegenden Bereichs durch kontrollierte Verformung des Durchmessers durchgeführt wird.

10. Verfahren nach einem der Ansprüche 1 bis 9, dadurch gekennzeichnet, daß das Anschweißen der Muffe an das Rohr jenseits des beschädigten oder der Korrosion unterliegenden Bereichs auf dem Rand der Muffe selbst (9A, Figur 2) durchgeführt wird.

11. Verfahren nach einem der Ansprüche 1 bis 10, dadurch gekennzeichnet, daß man die Schweißnaht des gewalzten Endes der Muffe und des Inneren des Rohrs jenseits des beschädigten oder der Korrosion unterliegenden Bereichs mit Hilfe eines inneren Induktors einer Spannungsabbau-Behandlung unterzieht.

12. Verfahren nach einem der Ansprüche 1 bis 11, dadurch gekennzeichnet, daß man den Bereich (10) der Muffe jenseits des gewalzten Bereichs im Rohr im Inneren der Rohrplatte einer Spannungsabbau-Behandlung durch leichtes Walzen unterzieht.

13. Muffe zum Reparieren oder Schützen eines beschädigten oder der Korrosion unterliegenden Bereichs eines Endes eines metallischen Wärmetauscherrohrs gemäß dem Verfahren nach Anspruch 1, deren Außendurchmesser geringfügig kleiner als der Innendurchmesser des Rohrs und deren Länge größer als die des beschädigten oder der Korrosion unterliegenden Bereichs ist, dadurch gekennzeichnet, daß sie in der Nähe eines ihrer Enden eine dünne, äußere, gut wärmeleitende und wenig oxidierende Metallschicht aufweist (14, Figur 3).

14. Muffe zum Reparieren oder Schützen eines beschädigten oder der Korrosion unterliegenden Bereichs eines Endes eines metallischen Wärmetauscherrohrs gemäß dem Verfahren nach Anspruch 1, deren Außendurchmesser geringfügig kleiner als der Innendurchmesser des Rohrs und deren Länge größer als die des beschädigten oder der Korrosion unterliegenden Bereichs ist, dadurch gekennzeichnet, daß sie ausgehend von mindestens einem ihrer Enden einen Bereich mit feinen äußeren Längsnuten (15, Figur 4) aufweist.

## Claims

1. A method of repairing a damaged area or an area (4) submitted to corrosion (4) of a metal tube end of a heat exchanger (1) near the inner surface of its tube sheet (2), whereby a metal sleeve (5) having an outer diameter slightly smaller than the tube's inside diameter is inserted from the outer surface of the tube sheet into the tube to a sufficient length in order to penetrate into the tube beyond the damaged area or the area submitted to corrosion, a localized bulging (6) of the sleeve end situated on the side of the outer surface of the tube sheet on the tube is performed, this end of the sleeve is locally (8) welded to the corresponding end of the tube, the end of the sleeve (7) is applied to the tube beyond the damaged area or an area submitted to corrosion and this end of the sleeve is locally (9) welded on the inside of the tube with partial penetration into the latter, characterized in that the localized welding (8) inside the bulged area (6) inwards from the edge of the sleeve is carried out, with partial penetration of the weld into the tube, and in that then a bulging of the end area of the sleeve against the tube in an area situated inside the tube sheet above the localized weld (8) is carried out.

2. A method according to claim 1, characterized in that prior to inserting the sleeve into the tube, one or several holes (12) of small diameter are drilled into the tube, passing through its wall completely or incompletely, these holes being located slightly beyond the inside surface of the tube sheet.

3. A method according to claim 1 or 2, characterized in that a local bulging of the end of the sleeve on the side of the outer surface of the tube sheet is carried out under inert gas or with blown inert gas.

4. A method according to one of claims 1 to 3, characterized in that, prior to inserting the sleeve into the tube, the end of the sleeve intended to be bulged in the tube on the side of the outer surface of the tube sheet is provided with a thin metallic coating which is a good heat conductor and is corrosion resistant (14, figure 3).

5. A method according to one of claims 1 to 3, characterized in that, prior to inserting the sleeve into the tube, the end of the sleeve intended to be bulged against the tube near the outside of the tube sheet is provided with a series of longitudinal grooves (15, figure 4), and before making the weld, the air is purged from the space between the tube and the sleeve by blowing inert gas through the grooves or by vacuum sucking from the grooves.

6. A method according to claim 5, characterized in that the other end of the sleeve is also provided with a series of longitudinal grooves and, prior to the welding near this other end, the air present in the space between the tube and the sleeve is purged by inert gas blowing in the grooves or by vacuum sucking.

7. A method according to one of claims 1 to 6, characterized in that, after welding the sleeve to the tube end near the outside of the tube sheet, several expansion passes are carried out to bulge the sleeve into the tube beyond this weld.

8. A method according to one of claims 1 to 7, characterized in that the welding of the sleeve onto the tube beyond the damaged area or an area submitted to corrosion is carried out inwards from the end of the sleeve.

9. A method according to one of claims 1 to 8, characterized in that the application of the end of the sleeve onto the tube beyond the damaged area or an area submitted to corrosion is carried out by controlled deformation of the sleeve's diameter.

10. A method according to one of claims 1 to 9, characterized in that the welding of the sleeve onto the tube beyond the damaged area or an area submitted to corrosion is carried out on the edge or the sleeve itself (9A, figure 2).

11. A method according to one of claims 1 to 10, characterized in that the weld of the bulged end of the sleeve onto the inside of the tube beyond. the damaged area or an area submitted to corrosion is submitted to a stress-releasing treatment by means of an inner inductor.

12. A method according to one of claims 1 to 11, characterized in that the area (10) of the sleeve beyond the bulged area in the tube inside the tube sheet is submitted to a stress-releasing treatment by a slight bulging.

13. A sleeve for repairing a damaged area or an area submitted to corrosion of a metal tube end of a heat exchanger according to the method of claim 1, the sleeve having an outer diameter slightly smaller than the inner diameter of the tube, and a length longer than that of the damaged area or an area submitted to corrosion, characterized in that it comprises near one of its ends a thin metallic coating which is a good heat conductor and is corrosion resistant (14, figure 3).

14. A sleeve for repairing a damaged area or an area submitted to corrosion of a metal tube end of a heat exchanger according to the method of claim 1, the sleeve having an outer diameter slightly smaller than the inner diameter of the tube, and a length longer than that of the damaged area or an area submitted to corrosion, characterized in that it comprises, starting from at least one of its ends, an area provided with fine outside longitudinal grooves (15, figure 4).
